# EUROPÄISCHE PATENTSCHRIFT

(11) **EP 2 552 616 B1**
(45) Veröffentlichungstag und Bekanntmachung des Hinweises auf die Patenterteilung: **17.01.2018**
(21) Anmeldenummer: 11717473.0
(22) Anmeldetag: 28.03.2011
(51) Int. Cl.: B21D 22/18, B21D 22/20

(54) **VERFAHREN ZUM UMFORMEN EINES IM WESENTLICHEN EBENFLÄCHIGEN ROHLINGS ZU EINEM SCHALENKÖRPER UND DESSEN VERWENDUNG**
METHOD FOR SHAPING AN ESSENTIALLY FLAT-SURFACED BLANK TO FORM A SHELL BODY AND USE THEREOF
PROCÉDÉ POUR FORMER UNE ÉBAUCHE SENSIBLEMENT PLANE POUR DONNER UN CORPS EN CUVETTE, ET SON UTILISATION

(30) Priorität: 29.03.2010 DE 102010013206
(43) Veröffentlichungstag der Anmeldung: 06.02.2013
(73) Patentinhaber: MT Aerospace AG, 86153 Augsburg (DE)
(72) Erfinder: RADTKE, Wulf, 82152 Planegg (DE)
(74) Vertreter: Grape & Schwarzensteiner
(86) Internationale Anmeldenummer: PCT/EP2011/001547
(87) Internationale Veröffentlichungsnummer: WO 2011/124340

(56) Entgegenhaltungen:
- EP-A1- 1 728 567
- DE-C- 807 805
- US-A- 3 132 420
- US-A- 3 979 815
- US-A- 4 644 626
- US-A- 5 218 849
- US-A1- 2003 006 270

## Beschreibung

Die vorliegende Erfindung betrifft ein Verfahren zum Umformen eines im Wesentlichen ebenflächigen Rohlings zu einem Schalenkörper und dessen Verwendung.

Derartige Verfahren zur Herstellung von Schalenkörpern aus im Wesentlichen ebenflächigen Rohlingen, Ronden oder derartigen Blechtafeln sind allgemein bekannt. Aus der EP 1 728 567 B1 sind beispielsweise ein Verfahren und eine dazugehörige Vorrichtung zum Umformen eines im Wesentlichen ebenflächigen Rohlings in Form eines runden bzw. scheibenförmigen Bleches aus Metall zu einem Schalenkörper unter merklicher Reduzierung von dessen Wanddicke bekannt. Bei diesem Verfahren wird ein rotierender, ebenflächiger, kreisförmig zugeschnittener Rohling, zum Beispiel eine vorgeformte Ronde, entlang dessen Umfang auf einer Ring- oder Spannplatte befestigt, mit einer Rolle in einen freien Raum hinter der Ring- oder Spannplatte ausgewölbt und zu einem gegebenenfalls rotationssymmetrischen Schalenkörper mit endkonturgerechten Abmessungen umgeformt. Dies geschieht, je nach erforderlicher Durchwölbung, in meist mehreren Einzelschritten, wobei das Rondenmaterial plastisch gedehnt und azimutal infolge Flächenzunahme im Membranbereich gespannt wird. Dieses Verfahren und die dazugehörige Vorrichtung haben sich in der Praxis bereits ausgesprochen bewährt. Bei der Umformung von Schalenkörpern mit kleinem Wanddicken-Durchmesser-Verhältnis können sich im Blech Falten bilden. Um eine Faltenbildung, die zudem vom E-Modul des umzuformenden Werkstoffes bei der gewählten Umformtemperatur abhängt, und eine dadurch erforderliche mechanische Nachbearbeitung zu reduzieren, sind daher zusätzliche Vorrichtungen vorgeschlagen, die entsprechend der US-A-3 355 920 eine Kalibrierung der Form ermöglichen sollen.

Die US 3,979,815 beschreibt ein Verfahren zur Formung von Metallplatten, die eine schlechte Verformbarkeit besitzen. Deshalb werden zur Verformung Deckplatten verwendet, die eine bessere Verformbarkeit besitzen und die zu verformenden Platten während der Verformung zum Schutz vor dem Einfluss von Hitze umschließen.

Der vorliegenden Erfindung liegt daher die Aufgabe zugrunde, ein Verfahren zum Umformen eines im Wesentlichen ebenflächigen Rohlings zu einem Schalenkörper zur Verfügung zu stellen, mit welchem sich die obigen Nachteile vermeiden lassen, welches mithin ein Umformen eines im Wesentlichen ebenflächigen Rohlings zu einem Schalenkörper unter Vermeidung von Faltenbildung einfach, zugleich ohne Aufwand und damit besonders kostengünstig ermöglicht, und dessen Verwendung bereitzustellen.

Diese Aufgabe wird auf überraschend einfache Weise durch die Merkmale des Anspruchs 1 gelöst.

Durch die Ausgestaltung des erfindungsgemäßen Verfahrens zum Umformen eines im Wesentlichen ebenflächigen Rohlings zu einem Schalenkörper, umfassend folgende Schritte:
a) Ausbilden von mindestens einer an Form, Abmessung und Verformungseigenschaften des ebenflächigen Rohlings angepassten, ebenflächigen beulstabilen Beilage,
b) Bilden von einem zu verformenden Rohling und von zwei zu verformenden beulstabilen Beilage aus dem ebenflächigen Rohling und den ebenflächigen beulstabilen Beilagen, wobei eine als Unterlage vorgesehene Beilage in ihrer Abmessung etwas größer als der zu verformende Rohling ausgebildet wird und eine als Auflage vorgesehene Beilage in ihrer Abmessung etwas kleiner als der zu verformende Rohling ausgebildet wird,
c) Anordnen des zu verformenden Rohlings und der zwei zu verformenden beulstabilen Beilagen zueinander, derart, dass. der zu verformende Rohling und die zwei zu verformenden beulstabilen Beilagen nach dem Anordnen und während der gesamten Verformung des zu verformenden Rohlings zu dem Schalenkörper zur gegenseitigen vollflächigen Anlage gebracht sind,
d) Einspannen des/der zueinander zu verformenden Rohlings zusammen mit den zwei zu verformenden beulstabilen Beilagen an oder in einer Tragstruktur, und
e) Verformen des zu verformenden Rohlings zusammen mit den zwei zu verformenden beulstabilen Beilagen über ein die zu verformende, als Auflage vorgesehene Beilage beaufschlagendes Umformwerkzeug zu dem Schalenkörper durch konkaves Drücken bzw. Spinformen und/oder Gegenrollen,
ist eine Verfahrensweise vorgeschlagen, mittels welcher ein im Wesentlichen ebenflächiger Rohling zu einem Schalenkörper einfach, zugleich ohne Aufwand und damit ausgesprochen kostengünstig umgeformt werden kann, und zwar unter Vermeidung von jeglicher Faltenbildung. Der zu verformende Rohling wird durch eine oder zwei beulstabile Beilagen am Beulen gehindert bzw. derart stabil ausgebildet, dass die Gefahr einer Faltenbildung vermieden wird. Die beulstabilen Beilagen sind insoweit verformbar, wenn auch insbesondere begrenzt verformbar. Die Beulstabilität dieser Beilagen kann sowohl durch deren Dicke als auch durch geeignete Wahl des Werkstoffes, d.h. durch die Wahl eines Werkstoffes mit möglichst hohem E-Modul, sichergestellt werden. Das konkave Drücken bzw. Spinformen hat den Vorteil, dass sich das Umformen bei jedem einzelnen Überrollvorgang lokalisiert mitwandernd, mithin zeitlich eng begrenzt und in der radialen Verformung im durch die jeweilige Schablone aufgeprägten Verformungsgrad definiert abspielt. Alternativ oder kumulativ dazu kann die Verformung erfindungsgemäß auch durch Gegenrollen und/oder Hämmern und/oder Kugelstrahlen erfolgen.

Weitere vorteilhafte Einzelheiten des erfindungsgemäßen Verfahrens sind in den Ansprüchen 2 bis 12 beschrieben.

So liegt es im Rahmen der Erfindung, dass der zu verformende Rohling und die zu verformende beulstabile Beilage nach Anspruch 2 aus einem ebenflächigen Rohling und mindestens einer ebenflächigen beulstabilen Beilage, die jeweils im Wesentlichen kreisförmig oder scheibenförmig ausgebildet sind oder die jeweils als teilweiser Kreisring ausgebildet sind, gebildet werden.

In diesem Zusammenhang ist in bevorzugter Ausgestaltung der Erfindung vorgesehen, dass der ebenflächige Rohling und die mindestens eine ebenflächige beulstabile Beilage, die jeweils im Wesentlichen kreisförmig oder scheibenförmig ausgebildet sind oder die jeweils als teilweiser Kreisring ausgebildet sind, nach Anspruch 3 aus dem ebenflächigen Rohling und der mindestens einen ebenflächigen beulstabilen Beilage durch Trennen, insbesondere durch mechanisches Schneiden, Schneiden mittels Laser oder Wasserstrahl, Sägen, Fräsen oder Erodieren, des ebenflächigen Rohlings und der mindestens einen ebenflächigen beulstabilen Beilage herausgearbeitet werden. Diese Merkmale dienen einer einfachen, genauen, effizienten und kostengünstigen Verfahrensweise.

Besondere Bedeutung kommt den Maßnahmen des Anspruchs 4 zu. Danach werden der zu verformende Rohling und die zu verformende beulstabile Beilage aus dem ebenflächigen Rohling und der mindestens einen ebenflächigen beulstabilen Beilage, die jeweils als teilweiser Kreisring ausgebildet sind, zu einem zu verformenden Rohling und mindestens einer zu verformenden beulstabilen Beilage, die jeweils kegelstumpfförmig ausgebildet sind, gefügt. So ist eine Verfahrensweise vorgeschlagen, welche durch eine verbesserte Ausnutzung vorhandener Wärme- und Kraftpotentiale zu einer erheblichen Reduzierung von Energiekosten und einer damit einhergehenden Zeitersparnis zu einer hohen Wirtschaftlichkeit führt. Bei dem erfindungsgemäßen Verfahren ist der kegelstumpfförmige Rohling dem Schalenkörper im Vergleich zu einem ebenflächigen kreisförmigen bzw. scheibenförmigen Rohling bereits deutlich angenähert. Auf diese Weise können der erforderliche Umformgrad im Vergleich zum Umformen eines ebenflächigen kreisförmigen Rohlings erheblich vermindert und somit Beschränkungen des Umformens, wie etwa Werkstoff-Versagen im Grundwerkstoff und im besonders versagenskritischen Schweißbereich, oder Faltenbildung, vermieden oder zumindest wesentlich vermindert werden. Dies wiederum ermöglicht die Herstellung von Schalenkörpern mit weitaus größerem Verhältnis aus axialer Länge und Durchmesser als bisher. Ein zusätzlicher Vorteil besteht darin, dass die Schalenkörper im Verhältnis zu ihrem Durchmesser dünnwandiger und mithin unter geringerem Werkstoffeinsatz sowie leichter ausgeführt werden können als dies bisher aufgrund einer Faltenbildung möglich war. Darüber hinaus lässt sich durch das erfindungsgemäße Verfahren auf einzelne oder sogar mehrere Fertigungsschritte, die bisher beim Umformen eines ebenflächigen kreisförmigen Rohlings erforderlich waren, verzichten. So können bis zu 95 % der Fertigungsschritte beim bisherigen Umformen in Wegfall kommen. Damit lassen sich Vorteile einer erheblichen Reduzierung von Fertigungskosten, eines höheren Bauteil-Durchsatzes und einer verbesserten Wirtschaftlichkeit insgesamt erreichen. Gleichzeitig lassen sich eine ausgesprochen große Form- und Maßgenauigkeit und zugleich hohe Festigkeit des hergestellten Schalenkörpers erhalten.

Von ganz besonders großem Interesse sind weiterhin die konstruktiven Merkmale des Anspruchs 5, wonach der zu verformende Rohling und die mindestens eine zu verformende beulstabile Beilage durch Rührreibschweißen (Friction-Stir-Welding bzw. FSW) entlang von einander zugewandten Mantellinien des ebenflächigen Rohlings und der mindestens einen ebenflächigen beulstabilen Beilage gefügt werden. Durch das Rührreibschweißen ergeben sich erhebliche Vorteile gegenüber üblichen Schweißverfahren, vor allem dann, wenn die Schweißnaht/ Schweißnähte anschließend hohen Spannungen aufgrund einer weitergehenden Umformung, wie einem konkavem Drücken bzw. Spinformen und/oder Gegenrollen und/oder Hämmern und/oder Kugelstrahlen, unterworfen sind. So ist das Rührreibschweißen besonders vorteilhaft aufgrund der grundsätzlichen Möglichkeit zum Arbeiten unterhalb des Schmelzpunktes, einem geringen Verzug in der Schweißnaht/den Schweißnähten, hervorragenden mechanischen Eigenschaften der Schweißnaht/Schweißnähte, keiner Bildung von Lunkern, Poren und Schweißspritzern, einer allenfalls sehr geringen Schrumpfung und einer günstigen Reparaturmöglichkeit.

Vorzugsweise werden der zu verformende Rohling und die mindestens eine zu verformende beulstabile Beilage nach Anspruch 6 an oder in die Tragstruktur über einen Umfang im Bereich einer großen Öffnung des zu verformenden Rohlings und der mindestens einen zu verformenden beulstabilen Beilage durch eine Einrichtung zum Einspannen des zu verformenden Rohlings und der mindestens einen zu verformenden beulstabilen Beilage mit einem Drückring und einem Spannring, sowie insbesondere einem Dichtring zwischen Drückring und Spannring, eingespannt und fixiert.

Bei zu verformenden Rohlingen von größerer Wanddicke oder mit komplizierter Meridiangeometrie ist es von besonderem Vorteil, dass der zu verformende Rohling und die mindestens eine zu verformende beulstabile Beilage über wenigstens ein dessen/deren Vorder- oder Innenseite beaufschlagendes Umformwerkzeug zu dem Schalenkörper ähnlich bzw. entsprechend dem Prinzip des "konkaven Drückens" verformt werden. Als Umformwerkzeug kann dabei wenigstens eine Umform- oder Drückrolle und/oder eine Drückkugel, die dann vorzugsweise hydrostatisch gelagert ist, Verwendung finden. Als Umformwerkzeug kann alternativ dazu auch wenigstens eine damit zusammenwirkende die Rück- oder Außenseite des zu verformenden Rohlings und der mindestens einen zu verformenden beulstabilen Beilage beaufschlagende Gegenrolle und/oder wenigstens ein Hammer und/oder Kugeln aus Metall, Glas oder einer Kombination daraus vorgesehen sein.

Auf die Maßhaltigkeit des zu verformenden Rohlings und späteren Schalenkörpers während des Verformens bzw. Umformens oder konkaven Drückens kann dadurch Einfluss genommen werden, dass das die Vorder- oder Innenseite des zu verformenden Rohlings oder der mindestens einen zu verformenden beulstabilen Beilage beaufschlagende Umformwerkzeug in einer Ebene radial zu dem zu verformenden Rohling und der mindestens einen zu verformenden beulstabilen Beilage zweidimensional von der Mitte zum Umfang des Rohlings und der mindestens einen beulstabilen Beilage, und umgekehrt, oder vom Umfang im Bereich einer kleinen Öffnung zum Umfang im Bereich einer großen Öffnung des Rohlings und der mindestens einen beulstabilen Beilage, und umgekehrt, geführt wird. Durch eine solche gegebenenfalls wahlweise wechselnde Führung lassen sich deutlich verkürzte Verfahrwege des Umformwerkzeuges erreichen. Die Folge nicht zuletzt hieraus resultierend ist eine Zeitersparnis insgesamt. Grundsätzlich kann also die räumliche Bewegung des wenigstens einen Umformwerkzeuges relativ zum Rohling in Form einer räumlichen Spirale auf der Oberfläche bzw. Innenseite des kegelstumpfförmigen Rohlings von innen nach außen oder umgekehrt von außen nach innen verlaufen, die zur gewünschten Geometrie des Schalenkörpers führt. Die Spiralform ergibt sich durch Überlagerung der radialen zweidimensionalen Bewegung mit der Rotation des kegelstumpfförmigen Rohlings als dritter Dimension. Eine Relativbewegung zwischen Rohling und Umformwerkzeug kann aber auch schrittweise mit jeweils angepasster Anstellung und in beliebigen Kombinationen der jeweiligen Grundbewegungen erfolgen, um eine gewünschte Geometrie zu erzeugen.

Zur weitergehenden Erhöhung der mit dem erfindungsgemäßen Verfahren erreichbaren Maßhaltigkeit wird das die Vorder- oder Innenseite des zu verformenden Rohlings und der mindestens einen zu verformenden beulstabilen Beilage beaufschlagende Umformwerkzeug mittels einer Schablone oder numerisch geregelt und/oder gesteuert. Die Endgeometrie des Schalenkörpers lässt sich dabei durch die Meridiankurve einer (Blech-)Schablone bzw. durch Einprogrammierung der Meridiankurve der (Blech-) Schablone in eine NC-Steuerung definieren. Nachträgliche Geometrieänderungen oder Geometrieanpassungen für anders geformte Schalenkörper sind ohne hohen Zeit-, Personal- und damit einhergehend Kostenaufwand möglich, nachdem lediglich die Schablone bzw. die NC-Steuerung für das Umformwerkzeug verändert werden muss.

Zweckmäßigerweise werden der zu verformende Rohling und die mindestens eine zu verformende beulstabile Beilage und das wenigstens eine Umformwerkzeug bei der Verformung zu dem Schalenkörper nach Anspruch 7 relativ zueinander bewegt, insbesondere gedreht. Dies kann durch die Bewegung des Umformwerkzeuges und/oder eine zu der Bewegung des Umformwerkzeuges vorgesehene zusätzliche Relativbewegung bzw. Relativdrehung von zu verformendem Rohling und beulstabiler Beilage bzw. der Tragstruktur oder der Kammer der Tragstruktur selbst erfolgen.

In weiterer Ausgestaltung des erfindungsgemäßen Verfahrens kann der zu verformende Rohling nach Anspruch 8 über wenigstens eine der Tragstruktur zugeordnete Einrichtung zur Erwärmung und/oder Aufheizung des zu verformenden Rohlings auf ein erhöhtes Temperaturprofil gebracht werden.

In diesem Zusammenhang ist es von besonderer Bedeutung, dass der zu verformende Rohling nach Anspruch 9 vor dem Verformen zu dem Schalenkörper weichgeglüht wird. Das Verformen bzw. Umformen oder konkave Drücken lässt sich umso einfacher und sicherer durchführen, je weicher und duktiler sich das Material verhält. Das Weichglühen ist zum Abbau innerer Spannungen und schweißbedingter Unterschiede in der Formänderungsfestigkeit von Vorteil.

Darüber hinaus ist der Erhalt einer gewünschten Endwanddicke des Schalenkörpers von besonderem Interesse. Demnach wird der ebenflächige Rohling oder der im Wesentlichen kreisförmig oder scheibenförmig ausgebildete Rohling oder der als teilweiser Kreisring ausgebildete Rohling oder der zu verformende Rohling vor dem Verformen zu dem Schalenkörper durch Spanabhebung, insbesondere durch Drehen, Fräsen und/oder Schleifen, vorkonturiert, also mit einer vorbestimmten Wanddickenverteilung im ebenen Zustand versehen, und/oder mit Durchbrüchen, Perforationen oder dergleichen Ausnehmungen, welche zum Verformen durch die mindestens eine zu verformende beulstabile Beilage und/oder Abdeckungen, insbesondere eine Folie, zeitweise verschlossen werden, ausgestattet. Durch Vorkonturieren der Ausgangsdicke vor dem Verformen lässt sich die Endwanddicke des Schalenkörpers exakt einstellen. Von besonderem Vorteil hat sich in der Praxis erwiesen, die Konturierung des Rohlings zweckmäßigerweise auf dessen Außenseite zu versehen. Hierdurch ist sichergestellt, dass das Umformwerkzeug mit der unkonturierten, glatten Innenseite des kegelstumpfförmigen Rohlings in Berührung bzw. Kontakt kommt, sofern ein solches Umformwerkzeug überhaupt erforderlich ist. Durch Einsatz mindestens einer zu verformenden beulstabilen Beilage sind gesonderte Abdeckungen oder Folien nicht erforderlich.

Weiterhin kann es von besonderem Vorteil sein, das erfindungsgemäße Verfahren zum Verformen bzw. Umformen oder Drücken durch Einsatz von Vakuum zu unterstützen. Demnach wird die der Tragstruktur zugewandte Rück- oder Außenseite des zu verformenden Rohlings und der als Unterlage vorgesehenen zu verformenden beulstabilen Beilage gegenüber der der Tragstruktur abgewandten Vorder- oder Innenseite des zu verformenden Rohlings oder der als Auflage vorgesehenen zu verformenden beulstabilen Beilage abgedichtet wird und ein Vakuum an eine von dem zu verformenden Rohling und/oder der mindestens einen zu verformenden beulstabilen Beilage abgeschlossene Kammer der Tragstruktur angelegt. Das Verformen des zu verformenden Rohlings und der mindestens einen zu verformenden beulstabilen Beilage wird somit durch definiertes Evakuieren der Kammer unterstützt. Sofern das Verformen des kegelstumpfförmigen Rohlings durch Anlegen eines Vakuums zusätzlich unterstützt werden soll, lassen sich die zuvor erwähnten Durchbrüche, Perforationen oder dergleichen Ausnehmungen des kegelstumpfförmigen Rohlings durch Verwendung mindestens einer zu verformenden beulstabilen Beilage oder gesonderte Abdeckungen, insbesondere eine Folie, zeitweise vakuumdicht versiegeln.

Zur Erhöhung der erreichbaren Maßhaltigkeit ist erfindungsgemäß weiterhin vorgesehen, den zu verformenden Rohling beim Verformen zu dem Schalenkörper kontinuierlich zu vermessen. Eine solche geometrische Vermessung des Rohlings kann beispielsweise automatisch mittels eines, gegebenenfalls berührungslosen und einschwenkenden, Messsystems durchgeführt werden. Die geometrische Vermessung ist besonders vorteilhaft, um daraus Daten für eine Anpassung der Parameter einer parallel einhergehenden und/oder nachfolgenden Umformung zu gewinnen.

Entsprechend den Maßnahmen nach Anspruch 10 wird der kegelstumpfförmige Rohling in vorteilhafter Weise einem Lösungsglühen und anschließendem Abschrecken, sowie bei Bedarf gegebenenfalls einem nachfolgenden Kaltrecken, unterzogen.

Des Weiteren wird der Schalenkörper entsprechend den Merkmalen nach Anspruch 11 nach dem Verformen bzw. Umformen oder dem konkaven Drücken in der Tragstruktur oder im Ofen warmausgelagert und auf einen Zustand T8 gebracht. Gerade wenn der Schalenkörper aus Metall, insbesondere aus Aluminium oder einer Aluminiumlegierung besteht, wird in aller Regel eine optimale Vergütung angestrebt, um einen Zustand T8 in den Materialeigenschaften zu erreichen. So ist der Zustand T8 der zur Zeit maximal erreichbare Zustand bei aushärtbaren Aluminiumlegierungen, die häufig für Treibstofftanks von Raketen zur Anwendung kommen.

Zweckmäßigerweise wird/werden der der ebenflächige Rohling und/oder die mindestens eine ebenflächige beulstabile Beilage und/oder der zu verformende Rohling und/oder die mindestens eine zu verformende beulstabile Beilage nach Anspruch 12 aus Metall, insbesondere Stahl, Edelstahl, Aluminium, Titan, einer Legierung daraus und/oder einer Kombination daraus, bevorzugt hoch- und höchstfesten Aluminium-Legierungen und Lithium-haltigen Aluminium-Legierungen, und ganz bevorzugt einer gegebenenfalls aushärtbaren, Aluminiumlegierung, AL 2195 oder AL 2219, und/oder aus Kunststoff und/oder aus Keramik und/oder aus einer Kombination daraus gebildet.

Dabei liegt es insbesondere im Rahmen der Erfindung, dass die mindestens eine ebenflächige beulstabile Beilage oder die mindestens eine zu verformende beulstabile Beilage aus einem Werkstoff mit hohem E-Modul gebildet wird.

Schließlich liegt es noch im Rahmen der Erfindung, das erfindungsgemäße Verfahren nach Anspruch 13 zum Herstellen von rotationssymmetrischen und/oder nicht rotationssymmetrischen schalenförmigen Bauteilen zu verwenden. Dabei haben sich halbkugelförmige, kugelkappenförmige, kalottenförmige, ellipsoidkalottenförmige, konische oder elliptische Bauteile bzw. Bauteile in Cassini-Form, Halb-Torus-förmig oder mit anderen dergleichen Querschnittsformen ausgestaltete Bauteile als besonders vorteilhaft erwiesen.

Ganz besonders eignet sich das erfindungsgemäße Verfahren nach Anspruch 14 bei der Herstellung von Schalen als Dome für Raketen-Treibstofftanks, Satellitentanks, Paraboloid-Antennen, Paraboloid-Reflektorschalen, Paraboloid-Solar-Kollektoren, Scheinwerfergehäusen, Behälterböden, Turmkuppeln, Druckkalotten oder dergleichen.

Weitere Merkmale, Vorteile und Einzelheiten der Erfindung ergeben sich aus der nachfolgenden Beschreibung bevorzugter Ausführungsformen der Erfindung sowie anhand der Zeichnungen. Hierbei zeigen:
- Fig. 1: eine Draufsicht auf eine Ausführungsform eines erfindungsgemäßen ebenflächigen und kreisförmig oder scheibenförmig ausgebildeten Rohlings bzw. beulstabilen Beilage,
- Fig. 2: eine Draufsicht auf eine andere Ausführungsform eines erfindungsgemäßen ebenflächigen und als teilweiser Kreisring ausgebildeten Rohlings bzw. beulstabilen Beilage bzw. eine Kegelstumpf-Abwicklung eines erfindungsgemäßen Rohlings bzw. einer beulstabilen Beilage,
- Fig. 3: eine perspektivische Ansicht einer Ausführungsform eines erfindungsgemäßen zu verformenden Rohlings bzw. einer erfindungsgemäßen zu verformenden beulstabilen Beilage, der/die durch Schweißen entlang von einander zugewandten Mantellinien des als teilweiser Kreisring ausgebildeten Rohlings bzw. Beilage entsprechend der Fig. 2 gefügt ist,
- Fig. 4: eine schematische Querschnittansicht durch eine Ausführungsform eines erfindungsgemäßen zu verformenden Rohlings entsprechend der Fig. 3 zusammen mit zwei zu verformenden beulstabilen und als Unterlage bzw. Auflage vorgesehenen Beilagen, der in eine Tragstruktur einge-spannt und mittels einer bevorzugten Ausführungsform eines erfindungsgemäßen Verfahrens über wenigstens ein Umformwerkzeug zu einem Schalenkörper umgeformt wird, und
- Fig. 5.: eine schematische Querschnittansicht durch eine Ausführungsform eines erfindungsgemäßen Schalenkörpers, der aus dem zu verformenden Rohling entsprechend der Fig. 4 geformt ist.

Bei der nachfolgenden Beschreibung von verschiedenen Ausführungsbeispielen des erfindungsgemäßen Verfahrens sind einander entsprechende, gleiche Bauteile jeweils mit identischen Bezugsziffern versehen.

Das Verfahren nach der Erfindung ist zum Umformen bzw. Verformen eines im Wesentlichen ebenflächigen Rohlings 10 aus Metall, insbesondere Stahl, Edelstahl, Aluminium, Titan, einer Legierung daraus und/oder einer Kombination daraus, bevorzugt hoch- und höchstfesten Aluminium-Legierungen und Lithium-haltigen Aluminium-Legierungen, und ganz bevorzugt einer, vorzugsweise aushärtbaren, Aluminiumlegierung, wie zum Beispiel Al 2195 oder Al 2219, und/oder aus Kunststoff und/oder aus Keramik und/oder aus einer Kombination daraus zu einem - gegebenenfalls auch insbesondere dünnwandigen - Schalenkörper, schalenförmigen Bauteil oder dergleichen Formteil vorgesehen, und zwar gleichermaßen im kalten wie im warmen Zustand.

Das Verfahren nach der Erfindung eignet sich insbesondere zur Herstellung von rotationssymmetrischen und/oder nicht rotationssymmetrischen schalenförmigen Bauteilen. In ausgesprochen vorteilhafter Weise dient das Verfahren nach der Erfindung der Herstellung von halbkugelförmig, kugelkappenförmig, kalottenförmig, ellipsoidkallotenförmig, konisch, elliptisch, in Cassini-Form, Halb-Torus-förmig oder mit anderen Querschnittsformen ausgestalteten Bauteilen.

In ganz vorteilhafter Weise eignet sich das Verfahren nach der Erfindung zur Herstellung von Schalen als Dome für Raketen-Treibstofftanks, Satellitentanks, Paraboloid-Antennen, Paraboloid-Reflektorschalen, Paraboloid-Solar-Kollektoren, Scheinwerfergehäusen, Behälterböden, Turmkuppeln, Druckkalotten oder dergleichen.

Entsprechend der Fig. 1 umfasst das erfindungsgemäße Verfahren einen ersten Schritt, bei dem mindestens eine beulstabile Beilage 12 oder dergleichen Unterlageund/oder Auflage ausgebildet wird. Die mindestens eine beulstabile Beilage 12 oder dergleichen Unterlage und/oder Auflage ist insoweit verformbar, wenn auch insbesondere begrenzt verformbar, um eine Faltenbildung des zu verformenden Rohlings 10 am Beulen zu hindern bzw. den zu verformenden Rohling 10 derart zu stabilisieren, dass die Gefahr der Faltenbildung vermieden wird. Die mindestens eine beulstabile Beilage 12 ist an Form, Abmessung und Verformungseigenschaften des ebenflächigen Rohlings 10 angepasst bzw. auf diesen abgestimmt. Entsprechend der Fig. 1 weisen der ebenflächige Rohling 10 und die mindestens eine beulstabile Beilage 12 jeweils die Form einer (quadratischen/rechteckförmigen) Platte oder eines Bleches auf.

In einem zweiten Schritt des erfindungsgemäßen Verfahrens werden ein ebenflächiger Rohling 10' und mindestens eine ebenflächige beulstabile Beilage 12' aus dem ebenflächigen Rohling 10 und der mindestens einen ebenflächigen beulstabilen Beilage 12 gebildet. Entsprechend der Fig. 1 sind der Rohling 10' und die mindestens eine Beilage 12' jeweils im Wesentlichen kreisförmig oder scheibenförmig ausgebildet.

Dabei werden der ebenflächige Rohling 10' und die ebenflächige beulstabile Beilage 12' aus dem ebenflächigen Rohling 10 und der mindestens einen ebenflächigen beulstabilen Beilage 12 durch Trennen, insbesondere durch mechanisches Schneiden, Schneiden mittels Laser oder Wasserstrahl, Sägen, Fräsen oder Erodieren, des ebenflächigen Rohlings 10 und der mindestens einen ebenflächigen beulstabilen Beilage 12 herausgearbeitet.

Der ebenflächige Rohling 10' und die ebenflächige beulstabile Beilage 12', jeweils herausgearbeitet, bilden bei der Ausführungsform, die in der Fig. 1 gezeigt ist, selbst einen zu verformenden Rohling 14 und mindestens eine zu verformende beulstabile Beilage 16. Der zu verformende Rohling 14 und die mindestens eine beulstabile Beilage 16 weisen demzufolge jeweils eine Kreis- bzw. Scheibenform auf. Dabei wird eine als Unterlage 16' vorgesehene Beilage 16 in der Abmessung etwas größer als der zu verformende Rohling 14 ausgebildet und/oder wird eine als Auflage 16" vorgesehene Beilage 16 in der Abmessung etwas kleiner als der zu verformende Rohling 14 ausgebildet.

Bei der in der Fig. 2 beispielhaft dargestellten weiteren Ausführungsform des erfindungsgemäßen Verfahrens werden der ebenflächige Rohling 10 und die mindestens eine beulstabile Beilage 12 hingegen zunächst in einen ebenflächigen Rohling 10' und eine beulstabile Beilage 12', die jeweils als teilweiser Kreisring bzw. als Kegelstumpf-Abwicklung ausgebildet sind, umgearbeitet. Die Herausarbeitung erfolgt wie bei dem Ausführungsbeispiel der Fig. 1 durch Trennen, insbesondere durch mechanisches Schneiden, Schneiden mittels Laser oder Wasserstrahl, Sägen, Fräsen oder Erodieren, des ebenflächigen Rohlings 10 und der mindestens einen ebenflächigen beulstabilen Beilage 12.

Wie in der Fig. 3 schematisch angedeutet ist, werden der ebenflächige als teilweiser Kreisring ausgebildete Rohling 10' und die mindestens eine beulstabile Beilage 12', die ebenfalls als teilweiser Kreisring ausgestaltet ist, anschließend jeweils zu einem zu verformenden kegelstumpfförmigen Rohling 14 bzw. Rohling 14 mit geradem Kegelstumpf bzw. Rohling 14 in Form eines geraden Kegelstumpfes und einer zu verformenden kegelstumpfförmigen beulstabilen Beilage 16 bzw. Beilage 16 mit geradem Kegelstumpf bzw. Beilage 16 in Form eines geraden Kegelstumpfes gefügt. Dabei werden der zu verformende Rohling 14 und die mindestens eine zu verformende beulstabile Beilage 16 entlang von jeweils einander zugewandten Mantellinien 18, 18' geschweißt bzw. verschweißt. Beim erfindungsgemäßen Verfahren wird als ganz bevorzugtes Schweißverfahren das Rührreibschweißen (Friction-Stir-Welding bzw. FSW) angewendet.

Der zu verformende Rohling 14 weist eine Innenseite 20 und eine Außenseite 22 auf und besitzt weiterhin eine kleine Öffnung 24 und eine große Öffnung 26. Die kleine Öffnung 24 bildet den sogenannten Pol, während die große. Öffnung 26 einen Außenumfang darstellt. Die kleine Öffnung 24 kann gegebenenfalls durch eine einzuschweißende (Pol-)Kappe beliebiger Form, d.h. in Form einer ebenen Scheibe und einer mehrfach gekrümmten Gestalt (zum Beispiel Halbkugel, Kugelabschnitt, gedrücktes/ gestrecktes Ellipsoid etc.) verschlossen werden, um die auf den zu verformenden Rohling 14 auszuübende Kraft auf einen größeren Umfang zu verteilen und damit die Umformung zu erleichtern. Die große Öffnung 26 kann durch einen angeformten Flansch oder Bord so gestaltet werden, dass die Einspannung zum Umformen erleichtert bzw. geometrisch reproduzierbar definiert wird.

Demgegenüber besitzt die mindestens eine zu verformende beulstabile Beilage 16, 16', 16" im Allgemeinen keine Öffnungen 24, 26, wodurch das Umformen zusätzlich erleichtert wird. Die mindestens eine Beilage 16, 16', 16" weist jedoch in gleicher Weise wie der zu verformende Rohling 14 eine Innenseite 20 und eine Außenseite 22 auf.

Bei der in der Fig. 1 dargestellten Ausführungsform des zu verformenden Rohlings 14 und der mindestens einen zu verformenden beulstabilen Beilage 16, die von im Wesentlichen kreisförmiger oder scheibenförmiger Ausbildung sind, entsprechen deren Vorderseite der Innenseite 20 und deren Rückseite der Außenseite 22 von Rohling 14 und Beilage 16.

Gemäß der Fig. 4 wird der zu verformende Rohling 14 in vorteilhafter Weise vor dem Verformen mit mindestens einer beulstabilen Beilage 16 gestützt, und zwar unabhängig von der Form des zu verformenden Rohlings 14 bzw. der mindestens einen zu verformenden beulstabilen Beilage 16, d.h. ob diese kreisförmig oder scheibenförmig (Fig. 1) oder kegelstumpfförmig ausgebildet werden (Fig. 2 und 3). Bei dem dargestellten Ausführungsbeispiel der Fig. 4 wirkt die Beilage 16 quasi als Unterlage 16' und wirkt die Beilage 16 quasi als Auflage 16", jeweils von wenigstens einem Umformwerkzeug 32, das nachfolgend näher erläutert wird, aus betrachtet.

Die Beilagen 16', 16" sind an Form und Abmessung des zu verformenden Rohlings 14 angepasst. So stimmen der zu verformende Rohling 14 und die Beilagen 16', 16" in deren Form im Wesentlichen überein. Um während des gesamten Verformens eine gegenseitige vollflächige Anlage der Beilagen 16', 16" an der Vorder- oder Innenseite 20 bzw. der Rück- oder Außenseite 22 des zu verformenden Rohlings 14 zu erreichen, ist allerdings die als Unterlage 16' vorgesehene Beilage 16 in der Abmessung etwas größer als der zu verformende Rohling 14. Bei der als Auflage 16" vorgesehenen Beilage 16 verhält es sich umgekehrt. Insoweit ist die als Auflage 16" vorgesehene Beilage 16 in der Abmessung etwas kleiner als der zu verformende Rohling 14. Durch die mindestens eine, hier zwei, beulstabile/n Beilage/n 16', 16" ist ein Beulen des zu verformenden Rohlings 14 ausgeschlossen, zumindest erheblich erschwert. Die Beulstabilität der Beilagen 16', 16" kann sowohl durch deren Dicke als auch durch geeignete Wahl des Werkstoffes, d.h. durch die Wahl eines Werkstoffes mit möglichst hohem E-Modul, erreicht werden.

Wie der Fig. 4 weiterhin entnehmbar ist, werden der zu verformende Rohling 14 und die mindestens eine zu verformenden beulstabile Beilage 16 sodann zueinander angeordnet, derart, dass der Rohling 14 und die Beilage 16 nach dem Anordnen und während der gesamten Verformung des zu verformenden Rohlings 14 zur gegenseitigen vollflächigen Anlage gebracht sind.

Der zu verformende Rohling 14 und die mindestens eine zu verformenden beulstabile Beilage 16 werden anschließend in einem weiteren Schritt des erfindungsgemäßen Verfahrens in eine Tragstruktur 28 eingesetzt. Die Tragstruktur 28 kann dabei als offenes Gestell oder Raumfachwerk ausgebildet sein. Bei dem schematisch dargestellten Ausführungsbeispiel kommen der zu verformende Rohling 14 und die mindestens eine zu verformenden beulstabile Beilage 16 ausschließlich über einen Umfang im Bereich der großen Öffnung 26 mit einer Einrichtung zum Einspannen (nicht dargestellt) in Kontakt. Der Rohling 14 und die mindestens eine Beilage 16 werden beispielsweise durch die Einrichtung zum Einspannen über einen Drückring und einen Spannring, sowie gegebenenfalls einen Dichtring zwischen Drückring und Spannring (jeweils nicht dargestellt), eingespannt, gehalten und während des Umformens dauerhaft sowie zuverlässig fixiert.

Einmal von der Einspannung des zu verformenden Rohlings 14 am Umfang bzw. am Umfang im Bereich der großen Öffnung 26 abgesehen, berührt der zu verformende Rohling 14 die Tragstruktur 28 zwischen dem Umfang im Bereich der großen Öffnung 26 und dem Umfang im Bereich der kleinen Öffnung 24 nicht. Auf diese Weise wird jede zusätzliche Zwangsbedingung außerhalb der Einspannung an der großen Öffnung 26 vermieden.

Bei der in der Fig. 4 gezeigten Ausführungsform umfasst die Tragstruktur 28 eine Kammer 30, die nachfolgend noch näher erläutert wird. Die Kammer 30 ist im Wesentlichen becher-, topf-, schüssel-, kegel-, kegelstumpf- oder dergleichen -hohlförmig ausgebildet. Die Form der Kammer 30 der Tragstruktur 28 weicht, wie der Fig. 4 entnehmbar ist, von der Form und Abmessung des zu verformenden Rohlings 14 und der mindestens einen zu verformenden beulstabilen Beilage 16 ab.

Um jede zusätzliche Zwangsbedingung auch während des Umformens auszuschließen, werden der zu verformende Rohling 14 und die mindestens eine zu verformende beulstabile Beilage 16 in der Tragstruktur 28 und/oder der Kammer 30 gleichermaßen mit zunehmender Verformung berührungslos aufgenommen.

Wie ebenfalls in der Fig. 4 dargestellt ist, schließt sich sodann der letzte Schritt des erfindungsgemäßen Verfahrens an. Dabei wird der zu verformende Rohling 14 zusammen mit der mindestens einen zu verformenden beulstabilen Beilage 16, 16', 16" zu dem Schalenkörper 34 entsprechend der Fig. 5 durch das wenigstens eine Umformwerkzeug 32 verformt. Das Umformwerkzeug 32 beaufschlagt die Vorder- oder Innenseite 20 des zu verformenden Rohlings 14 oder der mindestens einen zu verformenden als Auflage 16" vorgesehenen Beilage 16.

Eine ganz bevorzugte Verformung erfolgt bei dem erfindungsgemäßen Verfahren mittels konkaven Drückens bzw. Spinformens des zu verformenden Rohlings 14 gemeinsam mit der mindestens einen zu verformenden beulstabilen Beilage 16, 16', 16". In diesem Zusammenhang wird der zu verformende Rohling 14 über wenigstens ein die Innenseite 20 beaufschlagendes Umformwerkzeug 32 in Form einer Umform- oder Drückrolle verformt. Bei der Ausführungsform der Fig. 4 kommen zwei solcher Umform- oder Drückrollen zum Einsatz. Alternativ oder kumulativ ist es auch möglich, wenigstens eine, vorzugsweise hydrostatisch gelagerte, Drückkugel zu verwenden.

In alternativer Ausgestaltung zu dem erfindungsgemäßen Verfahren mittels konkaven Drückens ist es ebenso möglich, den zu verformenden Rohling 14 und die mindestens eine zu verformende beulstabile Beilage 16 durch Gegenrollen und/oder Hämmern und/oder Kugelstrahlen zu dem Schalenkörper 34 zu verformen. In diesem Fall ist das wenigstens eine Umformwerkzeug 32 entweder durch wenigstens eine damit zusammenwirkende die Außenseite 22 des zu verformenden Rohlings 14 beaufschlagende Gegenrolle (nicht dargestellt) oder als wenigstens ein Hammer und/oder als Kugeln aus Metall, Glas oder einer Kombination daraus ausgebildet.

In zweckmäßiger Weise wird das Umformwerkzeug 32, welches die Vorder- oder Innenseite 20 des zu verformenden Rohlings 14 und der mindestens einen zu verformenden beulstabilen Beilage 16 beaufschlagt, in einer Ebene radial zu dem zu verformenden Rohling 14 und der mindestens einen zu verformenden beulstabilen Beilage 16, 16', 16" zweidimensional von der Mitte zum Umfang des Rohlings 14 und der mindestens einen beulstabilen Beilage 16, 16', 16", und umgekehrt, bei ebenflächiger im Wesentlichen kreisförmiger oder scheibenförmiger Ausbildung geführt. Andernfalls, d.h. bei Ausbildung als teilweiser Kreisring, wird das Umformwerkzeug vom Umfang im Bereich einer kleinen Öffnung 24 zum Umfang im Bereich einer großen Öffnung 26 des Rohlings 14 und der mindestens einen beulstabilen Beilage 16, 16', 16", und umgekehrt, geführt wird. Das Umformwerkzeug 32 wird mittels einer Schablone oder numerisch geregelt und/oder gesteuert.

Es ist darüber hinaus denkbar, ohne im Einzelnen dargestellt zu sein, das erfindungsgemäße Verfahren dahingehend weiter zu verbessern, dass der zu verformende Rohling 14 und die mindestens eine zu verformende beulstabile Beilage 16 und das wenigstens eine Umformwerkzeug 32 bei der Verformung zu dem Schalenkörper 34 relativ zueinander bewegt, insbesondere gedreht, werden. In der Fig. 4 ist durch die Pfeile 36 schematisch angedeutet, dass der zu verformende Rohling 14 in der Tragstruktur 28 feststehend angeordnet ist, während sich das Umformwerkzeug 32 bewegt bzw. dreht. Ohne im Einzelnen dargestellt zu sein, kann eine kinematische Umkehr dessen ebenso vorteilhaft sein, d.h. dass der zu verformende Rohling 14 in oder zusammen mit der Tragstruktur 28 drehbar ausgebildet ist, während das Umformwerkzeug 32 lediglich in radialer Richtung beweglich ist. Schließlich ist auch eine Kombination dessen möglich, so dass sowohl der zu verformende Rohling 14 in oder mit der Tragstruktur 28 als auch das Umformwerkzeug 32 relativ drehbar ausgestaltet sind.

Der zu verformende Rohling 14 wird vorzugsweise über wenigstens eine der Tragstruktur 28 zugeordnete Einrichtung zur Erwärmung und/oder Aufheizung (nicht gezeigt) des zu verformenden Rohlings 14 auf ein erhöhtes Temperaturprofil gebracht. Vor dem Verformen zu dem Schalenkörper 34 kann der zu verformende Rohling 14 beispielsweise weichgeglüht werden. Des Weiteren kann der zu verformende Rohling 14, insbesondere nach weitgehendem Verformen zu dem Schalenkörper 34, einem Lösungsglühen und anschließendem Abschrecken sowie bei Bedarf gegebenenfalls einem nachfolgenden Kaltrecken unterzogen werden. Durch letztere Maßnahmen lassen sich potentielle Verzüge auszugleichen, Eigenspannungen beseitigen und Gitterstörungen im Gefüge möglichst homogen verteilen.

Der ebenflächige Rohling 10 oder der im Wesentlichen kreisförmig oder scheibenförmig ausgebildete Rohling 10' oder der als teilweiser Kreisring ausgebildete Rohling 10' und/oder der zu verformende Rohling 14 kann außerdem vor dem Verformen zu dem Schalenkörper 34 durch Spanabhebung, insbesondere durch Drehen, Fräsen und/oder Schleifen, mit einer Konturierung versehen werden, wobei eine vorbestimmte Wanddickenverteilung des Rohlings 10, 10', 14 zum Erhalt einer gewünschten Endwanddicke des Schalenkörpers 34 eingestellt wird. Gleichermaßen ist es möglich, Durchbrüche, Perforationen oder dergleichen Ausnehmungen vorzusehen, welche zum Verformen durch die mindestens eine zu verformende beulstabile Beilage 16, 16', 16" und/oder durch gesonderte Abdeckungen, insbesondere eine Folie, zeitweise verschlossen werden können (jeweils nicht gezeigt).

Um das Verformen des zu verformenden Rohlings 14 durch das wenigstens eine Umformwerkzeug 32 zu unterstützen, kann zusätz-lich ein definiertes Evakuieren vorgesehen sein. Dabei werden die der Tragstruktur 28 zugewandte Außenseite 22 des zu verformenden Rohlings 14 gegenüber der Innenseite 20 des zu verformenden Rohlings 14, welche der Tragstruktur 28 abgewandt ist, abgedichtet und wird ein Vakuum an eine von dem zu verformenden Rohling 14 abgeschlossene Kammer 30 der Tragstruktur 28 angelegt. Zu diesem Zweck kann die Tragstruktur 28 beispielsweise als Raumfachwerk mit vakuumfester Wandung oder die Kammer 30 als eine Vakuumkammer ausgebildet sein. Durchbrüche, Perforationen oder dergleichen Ausnehmungen an dem ebenflächigen Rohling 10 bzw. dem flächigen, als gerader Kreiskegel ausgebildeten Rohling 12 bzw. dem zu verformenden Rohling 14 lassen sich durch gesonderte Abdeckungen, insbesondere eine Folie, wie auch in vorteilhafter Weise durch die beulstabile/n Beilage/n 16', 16" beim Verformen zeitweise vakuumdicht versiegeln.
Während des Verformens zu dem Schalenkörper 34 wird der zu verformende Rohling 14 vorzugsweise kontinuierlich vermessen. Schließlich kann der Schalenkörper 34 nach dem Verformen in der Tragstruktur 28 oder im Ofen warmausgelagert und auf einen Zustand T8 gebracht werden.

## Patentansprüche

1. Verfahren zum Umformen eines im Wesentlichen ebenflächigen Rohlings (10) zu einem Schalenkörper (34), umfassend folgende Schritte:
a) Ausbilden von zwei an Form, Abmessung und Verformungseigenschaften des ebenflächigen Rohlings (10) angepassten, ebenflächigen beulstabilen Beilagen (12),
b) Bilden von einem zu verformenden Rohling (14) und von zwei zu verformenden beulstabilen Beilagen (16', 16") aus dem ebenflächigen Rohling (10, 10') und den ebenflächigen beulstabilen Beilagen (12, 12'), wobei eine als Unterlage (16') vorgesehene Beilage in der Abmessung etwas größer als der zu verformende Rohling (14) ausgebildet wird und eine als Auflage (16") vorgesehene Beilage in der Abmessung etwas kleiner als der zu verformende Rohling (14) ausgebildet wird,
c) Anordnen des zu verformenden Rohlings (14) und der zwei zu verformenden beulstabilen Beilagen (16', 16") zueinander, derart, dass der zu verformende Rohling (14) und die zwei zu verformenden beulstabilen Beilagen (16', 16") nach dem Anordnen und während der gesamten Verformung des zu verformenden Rohlings (14) zu dem Schalenkörper (34) zur gegenseitigen vollflächigen Anlage gebracht sind,
d) Einspannen des zu verformenden Rohlings (14) zusammen mit den zwei zu verformenden beulstabilen Beilagen (16', 16") über deren Umfang an oder in einer Tragstruktur (28), und
e) Verformen des zu verformenden Rohlings (14) zusammen mit den zwei zu verformenden beulstabilen Beilagen (16', 16") über ein die zu verformende, als Auflage (16") vorgesehenen Beilage beaufschlagendes Umformwerkzeug (32) zu dem Schalenkörper (34) durch konkaves Drücken bzw. Spinformen und/oder Gegenrollen.

2. Verfahren nach Anspruch 1, **dadurch gekennzeichnet, dass** der zu verformende Rohling (14) und die zu verformenden beulstabilen Beilagen (16', 16") aus einem ebenflächigen Rohling (10') und zwei ebenflächigen beulstabilen Beilagen (12'), die jeweils im Wesentlichen kreisförmig oder scheibenförmig ausgebildet sind oder die jeweils als teilweiser Kreisring ausgebildet sind, gebildet werden.

3. Verfahren nach Anspruch 2, **dadurch gekennzeichnet, dass** der ebenflächige Rohling (10') und die zwei ebenflächigen beulstabilen Beilagen (12'), die jeweils im Wesentlichen kreisförmig oder scheibenförmig ausgebildet sind oder die jeweils als teilweiser Kreisring ausgebildet sind, aus dem ebenflächigen Rohling (10) und den zwei ebenflächigen beulstabilen Beilagen (12) durch Trennen, insbesondere durch mechanisches Schneiden, Schneiden mittels Laser oder Wasserstrahl, Sägen, Fräsen oder Erodieren, des ebenflächigen Rohlings (10) und der zwei ebenflächigen beulstabilen Beilage (12) herausgearbeitet werden.

4. Verfahren nach Anspruch 2 oder 3, **dadurch gekennzeichnet, dass** der zu verformende Rohling (14) und die zu verformenden beulstabilen Beilagen (16', 16") aus dem ebenflächigen Rohling (10') und den ebenflächigen beulstabilen Beilage (12'), die jeweils als teilweiser Kreisring ausgebildet sind, zu einem zu verformenden Rohling (14) und zwei zu verformenden beulstabilen Beilagen (16', 16"), die jeweils kegelstumpfförmig ausgebildet sind, gefügt werden.

5. Verfahren nach Anspruch 4, **dadurch gekennzeichnet, dass** der zu verformende Rohling (14) und die zwei zu verformenden beulstabilen Beilagen (16', 16") durch Rührreibschweißen (Friction-Stir-Welding bzw. FSW) entlang von einander zugewandten Mantellinien (18, 18') des ebenflächigen Rohlings (10') und der zwei ebenflächigen beulstabilen Beilagen (12') gefügt werden.

6. Verfahren nach einem der Ansprüche 1 bis 5, **dadurch gekennzeichnet, dass** der zu verformende Rohling (14) und die zwei zu verformenden beulstabilen Beilagen (16', 16") an oder in die Tragstruktur (28) über einen Umfang im Bereich einer großen Öffnung (26) des zu verformenden Rohlings (14) und der zu verformenden beulstabilen Beilagen (16', 16") durch eine Einrichtung zum Einspannen des zu verformenden Rohlings (14) und der zu verformenden beulstabilen Beilagen (16', 16") mit einem Drückring und einem Spannring, sowie insbesondere einem Dichtring zwischen Drückring und Spannring, eingespannt und fixiert werden.

7. Verfahren nach einem der Ansprüche 1 bis 6, **dadurch gekennzeichnet, dass** der zu verformende Rohling (14) und die zwei zu verformenden beulstabilen Beilagen (16', 16") und das wenigstens eine Umformwerkzeug (32) bei der Verformung zu dem Schalenkörper (34) relativ zueinander bewegt, insbesondere gedreht, werden.

8. Verfahren nach einem der Ansprüche 1 bis 7, **dadurch gekennzeichnet, dass** der zu verformende Rohling (14) über wenigstens eine der Tragstruktur (28) zugeordnete Einrichtung zur Erwärmung und/oder Aufheizung des zu verformenden Rohlings (14) auf ein erhöhtes Temperaturprofil gebracht wird.

9. Verfahren nach einem der Ansprüche 1 bis 8, **dadurch gekennzeichnet, dass** der zu verformende Rohling (14) vor dem Verformen zu dem Schalenkörper (34) weichgeglüht wird.

10. Verfahren nach einem der Ansprüche 1 bis 9, **dadurch gekennzeichnet, dass** der zu verformende Rohling (14) einem Lösungsglühen mit anschließendem Abschrecken, sowie bei Bedarf gegebenenfalls einem nachfolgenden Kaltrecken, unterzogen wird.

11. Verfahren nach einem der Ansprüche 1 bis 10, **dadurch gekennzeichnet, dass** der Schalenkörper (34) in der Tragstruktur oder im Ofen warmausgelagert und auf einen Zustand T8 gebracht wird.

12. Verfahren nach einem der Ansprüche 1 bis 11, **dadurch gekennzeichnet, dass** der ebenflächige Rohling (10, 10') und/oder die zwei ebenflächigen beulstabilen Beilagen (12, 12') und/oder der zu verformende Rohling (14) und/oder die zwei zu verformenden beulstabilen Beilagen (16', 16") aus Metall, insbesondere Stahl, Edelstahl, Aluminium, Titan, einer Legierung daraus und/oder einer Kombination daraus, bevorzugt hoch- und höchstfesten Aluminium-Legierungen und Lithium-haltigen Aluminium-Legierungen, und ganz bevorzugt einer gegebenenfalls aushärtbaren, Aluminiumlegierung, AL 2195 oder AL 2219, und/oder aus Kunststoff und/oder aus Keramik und/oder aus einer Kombination daraus gebildet wird/werden und/oder insbesondere dass die ebenflächigen beulstabilen Beilagen (12, 12') oder die zu verformenden beulstabilen Beilagen (16', 16") aus einem Werkstoff mit hohem E-Modul gebildet werden.

13. Verwendung des Verfahrens nach einem der vorhergehenden Ansprüche zum Herstellen von rotationssymmetrischen und/oder nicht rotationssymmetrischen schalenförmigen, insbesondere halbkugelförmig, kugelkappenförmig, kalottenförmig, ellipsoidkallotenförmig, konisch, elliptisch, in Cassini-Form, Halb-Torus-förmig ausgestalteten Bauteilen.

14. Verwendung des Verfahrens nach einem der vorhergehenden Ansprüche zum Herstellen von Schalen als Dome für Raketen-Treibstofftanks, Satellitentanks, Paraboloid-Antennen, Paraboloid-Reflektorschalen, Paraboloid-Solar-Kollektoren, Scheinwerfergehäusen, Behälterböden, Turmkuppeln oder Druckkalotten.

## Claims

1. Method for shaping an essentially flat-surfaced blank (10) to form a shell body (34), comprising the following steps:
a) Forming of two flat-surfaced buckling-stable inserts (12) which in terms of shape, dimension and deformation properties are adapted to the flat-surfaced blank (10);
b) forming of a blank (14) to be deformed and of two buckling-stable inserts (16', 16") to be deformed from the flat-surfaced blank (10, 10') and from the flat-surfaced buckling-stable inserts (12, 12'), whereby an insert intended as base (16') in its dimensions is a bit larger than the blank (14) to be deformed and an insert intended as lining (16") in its dimensions is a bit smaller than the blank (14) to be deformed;
c) positioning the blank (14) to be deformed and the two buckling-stable inserts (16', 16") to be deformed to each other such that the blank (14) to be deformed and the two buckling-stable inserts (16', 16") to be deformed after such arrangement and throughout the entire deformation of the blank (14) to be deformed to form the shell body (34) are in full-surface mutual contact;
d) clamping the blank (14) to be deformed and the two buckling-stable inserts (16', 16") to be deformed through their circumference in or at a bearing structure (28); and
e) deforming the blank (14) to be deformed together with the two buckling-stable inserts (16', 16") to be deformed via a forming tool (32) contacting the insert to be deformed and intended as a lining (16") into the shell body (34) by concave pressing or spin forming, respectively, and/or counter-rolling.

2. Method according to claim 1, **characterized in that** the blank (14) to be deformed and the buckling-stable inserts (16', 16") to be deformed are composed of a flat-surfaced blank (10') and two flat-surfaced buckling-stable inserts (12') which are each essentially circular or discoidal or which are each shaped as partially circular ring.

3. Method according to claim 2, **characterized in that** the flat-surfaced blank (10') and the two flat-surfaced buckling-stable inserts (12') which are each essentially circular or discoidal or which are each shaped as partially circular ring are worked from the flat-surfaced blank (10) and the two flat-surfaced buckling-stable inserts (12) by separating, in particular by mechanical cutting, cutting with laser or water jet, sawing, milling or eroding, of the flat-surfaced blank (10) and of the two flat-surfaced buckling-stable inserts (12).

4. Method according to claim 2 or 3, **characterized in that** the blank (14) to be deformed and the buckling-stable inserts (16', 16") to be deformed are joined from the flat-surfaced blank (10') and the flat-surfaced buckling-stable inserts (12'), which are each shaped as partially circular ring, to a blank (14) to be deformed and to two buckling-stable inserts (16', 16") to be deformed, which are each shaped in form of a truncated cone.

5. Method according to claim 4, **characterized in that** the blank (14) to be deformed and the two buckling-stable inserts (16', 16'') to be deformed are joined by friction-stir-welding (FSW) along opposite surface lines (18, 18') of the flat-surfaced blank (10') and of the two flat-surfaced buckling-stable inserts (12').

6. Method according to one of the claims 1 to 5, **characterized in that** the blank (14) to be deformed and the two buckling-stable inserts (16', 16") to be deformed are clamped and fixed with a pressure ring and a clamping ring as well as in particular a sealing ring between pressure ring and clamping ring at or in the bearing structure (28) through a circumference in the area of a large aperture (26) of the blank (14) to be deformed and of the buckling-stable inserts (16', 16") to be deformed through a facility for clamping the blank (14) to be deformed and the buckling-stable inserts (16', 16") to be deformed.

7. Method according to one of the claims 1 to 6, **characterized in that** the blank (14) to be deformed and the two buckling-stable inserts (16', 16") to be deformed and the at least one forming tool (32) move relative to each other, in particular are turned, during the deformation process to form the shell body (34).

8. Method according to one of the claims 1 to 7, **characterized in that** the blank (14) to be deformed is heated to a higher temperature profile by at least one device allocated to the bearing structure (28) for warming and/or heating the blank (14) to be deformed.

9. Method according to one of the claims 1 to 8, **characterized in that** the blank (14) to be deformed is soft-annealed prior to being deformed to form the shell body (34) .

10. Method according to one of the claims 1 to 9, **characterized in that** the blank (14) to be deformed is subjected to solution heat treatment followed by quenching as well as, where required, by subsequent cold drawing.

11. Method according to one of the claims 1 to 10, **characterized in that** the shell body (34) is heat-soaked in the bearing structure or in the oven and is brought to status T8.

12. Method according to one of the claims 1 to 11, **characterized in that** the flat-surfaced blank (10, 10') and/or the two flat-surfaced buckling-stable inserts (12, 12') and/or the blank (14) to be deformed and/or the two buckling-stable inserts (16', 16") to be deformed is/are made of metal, in particular steel, stainless steel, aluminum, titanium, an alloy thereof and/or a combination thereof, preferably high and super high strength aluminum alloys and aluminum alloys containing lithium, and most preferably a, where required, curable aluminum alloy, AL 2195 or AL 2219, and/or plastic and/or ceramics and/or a combination thereof and/or in particular that the flat-surfaced buckling-stable inserts (12, 12') or the buckling-stable inserts (16', 16") to be deformed are made of a material with a high E-module.

13. Using the method according to one of the afore claims to manufacture rotationally symmetric and/or not rotationally symmetric shell-shaped components, particularly hemispherical, spherical-shaped, dome-shaped, ellipsoid-spherical shaped, cone-shaped or ellipsoid components or components in Cassini-form or semi-torus form.

14. Using the method according to one of the afore claims to manufacture shells as domes for rocket fuel tanks, satellite tanks, parabolic antennas, parabolic reflector shells, parabolic solar collectors, headlamp housings, container floors, tower cupolas or pressure domes.

## Revendications

1. Procédé de mise en forme d'une ébauche (10) de surface sensiblement plane pour donner un corps en cuvette (34), comprenant les étapes suivantes consistant à :
a) réaliser deux cales (12) plans résistants au voilement et adaptés à la forme, aux dimensions et aux propriétés de déformation de l'ébauche plane (10),
b) former une ébauche à déformer (14) et deux cales à déformer (16', 16") résistants au voilement, à partir de l'ébauche plane (10, 10') et des cales (12, 12') plans résistants au voilement, dans lequel on réalise un accessoire en tant que dessous (16') avec une dimension légèrement plus grande que celle de l'ébauche à déformer (14), et on réalise une cale en tant que dessus (16") avec une dimension légèrement plus petite que celle de l'ébauche à déformer (14),
c) agencer mutuellement l'ébauche à déformer (14) et les deux cales à déformer (16', 16") résistants au voilement, de telle sorte que l'ébauche à déformer (14) et les deux cales à déformer (16', 16") résistants au voilement, sont amenés par toute la surface en appui mutuel, après l'agencement et pendant toute la déformation de l'ébauche à déformer (14) pour donner le corps en cuvette (34),
d) serrer l'ébauche à déformer (14) ensemble avec les deux cales à déformer (16', 16'') résistants au voilement, par leur périphérie sur ou dans une structure porteuse (28), et
e) déformer l'ébauche à déformer (14) ensemble avec les deux cales à déformer (16', 16") résistants au voilement, par un outil de mise en forme (32) qui sollicite l'accessoire à déformer, prévu en tant que dessus (16"), pour donner le corps en cuvette (34) par compression concave ou mise en formation par spin et/ou par contre-rouleaux.

2. Procédé selon la revendication 1,
**caractérisé en ce que**
l'ébauche à déformer (14) et les cales à déformer (16', 16") résistants au voilement, sont réalisés à partir d'une ébauche plane (10') et de deux cales plans (12') résistants au voilement, qui sont chacun sensiblement en forme circulaire ou en forme de disque ou qui sont réalisés chacun sous forme d'anneau circulaire partiel.

3. Procédé selon la revendication 2,
**caractérisé en ce que**
l'ébauche plane (10') et les deux cales (12') plans résistants au voilement qui sont réalisés chacun sensiblement en forme circulaire ou en forme de disque ou qui sont réalisés chacun sous forme d'anneau circulaire partiel sont oeuvrés à partir de l'ébauche plane (10) et des deux cales plans (12), résistants au voilement, par séparation, en particulier par coupe mécanique, par coupe au laser ou au jet d'eau, par sciage, fraisage ou érosion, de l'ébauche plane (10) et des deux cales plans (12), résistants au voilement.

4. Procédé selon la revendication 2 ou 3,
**caractérisé en ce que**
l'ébauche à déformer (14) et les cales à déformer (16', 16") résistants au voilement, sont chacun assemblés à partir de l'ébauche plane (10') et des cales à déformer (12') résistants au voilement, qui sont réalisés chacun en forme d'anneau circulaire partiel, pour les assembler en une ébauche à déformer (14) et en deux cales à déformer (16', 16") résistants au voilement, qui sont réalisés chacun en forme tronconique.

5. Procédé selon la revendication 4,
**caractérisé en ce que**
l'ébauche à déformer (14) et les deux cales à déformer (16', 16") résistants au voilement sont chacun assemblés par soudage par agitation-friction (Friction-Stir-Welding ou FSW) le long de lignes enveloppes (18, 18') tournées l'une vers l'autre de l'ébauche plane (10') et des deux cales plans (12') résistants au voilement.

6. Procédé selon l'une des revendications 1 à 5,
**caractérisé en ce que**
l'ébauche à déformer (14) et les deux cales à déformer (16', 16") résistants au voilement sont serrés et fixés sur ou dans la structure porteuse (28) par une périphérie dans la zone d'une grande ouverture (26) de l'ébauche à déformer (14) et des cales à déformer (16', 16") résistants au voilement, par un premier moyen pour serrer l'ébauche à déformer (14) et les cales à déformer (16', 16") résistants au voilement, et ceci à l'aide d'un anneau de pressage et d'un anneau de serrage ainsi qu'en particulier à l'aide d'un joint d'étanchéité entre l'anneau de pressage et l'anneau de serrage.

7. Procédé selon l'une des revendications 1 à 6,
**caractérisé en ce que**
l'ébauche à déformer (14) et les deux cales à déformer (16', 16") résistants au voilement, et ledit au moins un outil de mise en forme (32) sont déplacés, en particulier tournés les uns par rapport aux autres, lors de la déformation pour donner le corps en cuvette (34).

8. Procédé selon l'une des revendications 1 à 7,
**caractérisé en ce que**
l'ébauche à déformer (14) est amenée à un profil de température accrue par au moins un moyen associé à la structure porteuse (28) et destiné au chauffage et/ou à la mise à température de l'ébauche à déformer (14).

9. Procédé selon l'une des revendications 1 à 8,
**caractérisé en ce que**
l'ébauche à déformer (14) est traitée avec un recuit doux avant de la déformer pour donner le corps en cuvette (34).

10. Procédé selon l'une des revendications 1 à 9,
**caractérisé en ce que**
l'ébauche à déformer (14) est soumise à un recuit de mise en solution, suivi par une trempe, ainsi qu'en cas de besoin et le cas échéant par un étirage à froid successif.

11. Procédé selon l'une des revendications 1 à 10,
**caractérisé en ce que**
le corps en cuvette (34) est vieilli à chaud dans la structure porteuse ou dans le four et il est mis à un état T8.

12. Procédé selon l'une des revendications 1 à 11,
**caractérisé en ce que**
l'ébauche plane (10, 10') et/ou les deux cales plans (12, 12'), résistants au voilement et/ou l'ébauche à déformer (14) et/ou les deux cales (16, 16') à déformer, résistants au voilement, sont constitués en métal, en particulier en acier, en acier inoxydable, en aluminium, en titane, en un alliage de ceux-ci et/ou en une combinaison de ceux-ci, de préférence par des alliages d'aluminium de haute résistance ou de très haute résistance et par des alliages d'aluminium contenant du lithium, et tout particulièrement préféré par un alliage d'aluminium le cas échéant durcissable, AL 2195 ou AL 2219, et/ou par une matière plastique et/ou par une céramique et/ou par une combinaison de ceux-ci, et/ou en particulier **en ce que** les cales plans (12, 12') résistants au voilement ou les cales à déformer (16', 16") résistants au voilement, sont constitués en un matériau à haut module d'élasticité.

13. Utilisation du procédé selon l'une des revendications précédentes pour réaliser des composants à symétrie de révolution et/ou sans symétrie de révolution, en forme de cuvette, en particulier en forme hémisphérique, en forme de capuchon sphérique, en forme de calotte, en forme de calotte ellipsoïdale, en forme conique, en forme elliptique, en forme de Cassini ou en forme de demi-tore.

14. Utilisation du procédé selon l'une des revendications précédentes pour réaliser des cuvettes à titre de dômes pour des réservoirs à carburant pour fusées, des réservoirs pour satellites, des antennes paraboliques, des coques de réflecteur paraboliques, des collecteurs solaires paraboliques, des boîtiers de phare, des fonds de récipient, des dômes de tour ou de calottes de pression.
